# FASCICULE DE BREVET EUROPEEN

(11) **EP 2 537 162 B1**
(45) Date de publication et mention de la délivrance du brevet: **11.12.2013**
(21) Numéro de dépôt: 11703881.0
(22) Date de dépôt: 15.02.2011
(51) Int. Cl.: G21F 9/04, G21F 9/08, G21F 9/14, G21F 9/30

(54) **PROCEDE DE TRAITEMENT AVANT CALCINATION D'UNE SOLUTION AQUEUSE NITRIQUE COMPRENANT AU MOINS UN RADIONUCLEIDE ET EVENTUELLEMENT DU RUTHENIUM**
VERFAHREN ZUM BEHANDELN EINER WÄSSRIGEN NITRATLÖSUNG, DIE MINDESTENS EIN RADIONUKLID UND EVENTUELL RUTHENIUM ENTHÄLT BEVOR SIE CALCINIERT WIRD
PROCESS FOR TREATMENT BEFORE CALCINATION OF AN AQUEOUS NITRIC SOLUTION COMPRISING AT LEAST A RADIONUCLIDE AND EVENTUALLY RUTHENIUM

(30) Priorité: 17.02.2010 FR 1051132
(43) Date de publication de la demande: 26.12.2012
(73) Titulaire: Commissariat à l'Énergie Atomique et aux Énergies Alternatives, 75015 Paris (FR)
(72) Inventeur: LABE, Virginie, F-84100 Orange (FR); GOETTMANN, Frédéric, F-30133 Les Angles (FR); CARRIGNON, Camille, F-75020 Paris (FR); GRANDJEAN, Agnès, F-30330 Saint Marcel De Careiret (FR); LEDOUX, Alain, F-30200 Bagnols Sur Ceze (FR)
(74) Mandataire: Ilgart, Jean-Christophe
(86) Numéro de dépôt international: PCT/EP2011/052245
(87) Numéro de publication internationale: WO 2011/101358

(56) Documents cités:
- WO-A1-2005/062314

## Description

### DOMAINE TECHNIQUE

L'invention a trait à un procédé de traitement d'une solution aqueuse nitrique comprenant au moins un radionucléide et éventuellement du ruthénium avant calcination et vitrification.

Un tel procédé trouve notamment son application dans le retraitement d'effluents liquides aqueux radioactifs, pouvant être chargés en ruthénium, lesquels effluents sont destinés à être conditionnés par vitrification.

### ÉTAT DE LA TECHNIQUE ANTÉRIEURE

Dans le domaine du nucléaire, il est produit, lors du retraitement, différents types d'effluents liquides aqueux radioactifs tels que :
*des effluents aqueux comprenant les produits de fission résultant des opérations de séparation des produits de fission de l'uranium et du plutonium dans le retraitement du combustible usagé ;
*des effluents aqueux comprenant des fines et insolubles de dissolution issus des opérations de cisaillage et dissolution, par exemple, des éléments de structure et des gaines métalliques ;
*des effluents aqueux résultant des opérations de rinçage des évaporateurs.

Ces effluents aqueux, du fait de leur haute activité radiologique, ne peuvent être rejetés dans l'environnement et sont, de ce fait, destinés à être conditionnés de sorte à ce que les éléments radioactifs et la radioactivité émanant de ceux-ci soient piégés.

Pour ce faire, une des solutions de référence pour le conditionnement de ce type d'effluents, depuis le début des années 70, est la vitrification, qui consiste à solidifier lesdits effluents dans une matrice vitreuse, le produit résultant constituant ainsi un déchet ultime conditionné de manière appropriée pour un stockage à long terme.

Afin de faciliter la vitrification, les effluents aqueux contenant les radionucléides sont amenés, avant la vitrification en tant que telle, à être préconcentrés, de sorte à éliminer l'eau présente dans ces effluents et à également les dénitrer.

Cette étape de préconcentration peut être réalisée selon l'un des modes de réalisation suivantes :
*par distillation de l'acide nitrique contenu classiquement dans ces effluents aqueux ;
*par réalisation d'un azéotrope avec la glycérine suivie d'une distillation ;
*par flambage des effluents en présence d'un combustible liquide ; ou
*par calcination desdits effluents, cette dernière voie étant celle utilisée, à l'heure actuelle dans les opérations françaises de vitrification.

La calcination des effluents liquides comprenant des radionucléides est réalisée classiquement dans un réacteur de calcination, qui peut être par exemple, un réacteur aérosol, un réacteur du type calcinateur à tambour tournant ou encore un réacteur à lit fluidisé.

Lors de la mise en oeuvre de l'opération de calcination, deux problèmes importants peuvent intervenir.

En premier lieu, certains nitrates, résultant de l'action de l'acide nitrique sur les éléments chimiques présents dans les effluents, comme cela est le cas du nitrate de sodium, présentent un point de fusion très faible, ce qui génère, en fin d'opération de calcination, un calcinat visqueux et collant pouvant engendrer un colmatage du réacteur dans lequel est réalisée la calcination. L'ajout de glucose aux effluents, comme mentionné dans le document US 4,943,395, peut contribuer à favoriser la dénitration et ainsi limiter, en partie, le problème de colmatation susmentionné. Il peut être nécessaire, également, pour prévenir complètement ce problème de colmatage, d'ajouter aux effluents des adjuvants inorganiques, tels que le nitrate d'aluminium ou le nitrate de fer, qui, pour être efficaces, doivent être incorporés à des teneurs élevées, qui peuvent aller jusqu'à 50% en masse dans la composition finale du calcinat.

En second lieu, le ruthénium potentiellement présent dans les effluents liquides aqueux radioactifs peut être amené, dans les conditions de mise en oeuvre de la calcination, à être oxydé en des espèces volatiles et à s'échapper ainsi dans l'environnement. Pour palier ce problème, certains auteurs ont proposé d'ajouter à la solution un réducteur, en particulier, du glucose, comme proposé dans le document susmentionné.

Il ressort des modes de réalisation de l'art antérieur, en ce qui concerne la calcination des effluents avant vitrification les inconvénients suivantes :
- l'impossibilité pour le glucose utilisé comme réducteur de régler, complètement et de façon concomitante, les problèmes liés à l'oxydation du ruthénium et à l'aspect visqueux et collant du calcinat en fin d'opération ;
- la dilution des éléments radioactifs à conditionner par l'adjonction d'adjuvants inorganiques, qui a pour conséquence d'augmenter le nombre de colis de verre produits et donc de diminuer le débit des chaînes de vitrification et d'augmenter le coût de stockage.

Les auteurs de la présente invention se sont ainsi proposés de mettre au point un nouveau procédé de traitement d'effluents aqueux nitriques radioactifs comprenant éventuellement du ruthénium, de sorte à ce que, lors de la calcination subséquente, les problèmes liés au caractère collant du calcinat et à l'éventuelle formation d'oxyde de ruthénium volatil soient résolus, sans qu'il soit nécessaire de recourir à l'utilisation d'adjuvants inorganiques tels que mentionnés ci-dessus.

### EXPOSÉ DE L'INVENTION

Les auteurs de la présente invention ont découvert, de manière surprenante, qu'en ajoutant aux effluents liquides susmentionnés un adjuvant organique particulier, il est possible de résoudre efficacement l'ensemble des problèmes susmentionnés.

Ainsi, l'invention a trait, selon un premier objet, à un procédé de traitement d'une solution aqueuse nitrique comprenant au moins un radionucléide et éventuellement du ruthénium comprenant une étape d'ajout à ladite solution d'un composé choisi parmi les lignines, les lignocelluloses, éventuellement sous forme de sels et les mélanges de celles-ci.

Grâce à l'utilisation d'un composé tel que mentionné ci-dessus, l'on accède ainsi à une solution qui, une fois calcinée, génère un calcinat présentant un excellent taux de dénitration et un meilleur taux de ruthénium que, dans le cas où il était utilisé du glucose pour le traitement de la solution, et cela sans qu'il soit nécessaire d'ajouter des adjuvants inorganiques, tel que cela est le cas de certains modes de réalisation de l'art antérieur. Enfin, les solutions ainsi traitées conduisent à un calcinat non collant.

Qui plus est, l'utilisation de la lignine et de ses dérivés (tels que les composés lignosulfonates et les composés lignocellulosiques) présente en outre les avantages suivantes :
- ces composés sont disponibles en abondance et à bas prix, du fait qu'ils constituent des sous-produits de l'industrie papetière ou encore sont commercialisés comme dispersant ou retardants pour les ciments ;
- ils se réticulent thermiquement en milieu acide, pour former un produit très dur, qui participe à la consistance du calcinat et contribue à rendre le calcinat compact et non collant.

Dans ce qui précède et ce qui suit, on précise que, par lignine, on entend, classiquement, un produit de condensation comprenant des motifs résultant de la polymérisation et/ou condensation d'au moins l'un des composés de formules (I), (II) et (III) suivantes : ces composés étant connus également respectivement sous le nom d'alcool coumarylique, d'alcool coniférylique et d'alcool sinapylique.

La lignine comporte des motifs issus de l'ouverture de la double liaison portée par les composés susmentionnés, au moins un des atomes de carbone de cette double liaison pouvant permettre la liaison avec un autre composé via un atome de carbone d'un double liaison ou via un atome porté par le cycle phényle (oxygène ou carbone) ou encore être oxydé pour donner une fonction -OH qui, elle-même peut ensuite se recombiner avec un autre groupe.

L'on peut retrouver ainsi dans les lignines les motifs simples suivantes : les fonctions OH pouvant être également impliquées dans la liaison avec d'autres motifs,
ou encore des motifs plus complexes issus de la recombinaison de certains groupes après ouverture de la double liaison tels que le motif suivait : les accolades figurant sur les motifs susmentionnés indiquant l'endroit par lequel se fait la liaison avec d'autres motifs.

Dans ce qui précède et ce qui suit, on entend, classiquement, par lignocellulose, l'association des constituants suivantes :
- une lignine telle que définie ci-dessus ;
- une cellulose, qui est une chaîne linéaire résultant de la condensation de D-glucose;
- et éventuellement une hémicellulose, qui peut être constituée d'une chaîne linéaire ou ramifiée résultant de l'association de différents types de sucres à 5 atomes de carbone (tels que le xylose et l'arabinose) et de sucres à 6 atomes de carbone (tels que le glucose, le galactose et le mannose).

Dans ce qui précède et ce qui suit, on entend, classiquement, par radionucléide un élément radioactif, qui peut être, par exemple, un élément de fission issu des combustibles nucléaires.

Que ce soient pour les lignines ou pour les lignocelluloses, ces composés peuvent exister sous forme de sels, tels que, par exemple, les lignosulfonates.

Les lignines et les lignocelluloses, éventuellement sous forme de sels peuvent être utilisées en association avec des additifs organiques ou éventuellement inorganiques, le mélange résultant devant présenter, de préférence, une teneur en lignines ou lignocelluloses supérieure à 70% en masse par rapport à la masse du mélange.

Comme mentionné ci-dessus, la solution ainsi traitée est destinée à subir une calcination, de nature à éliminer l'eau présente dans celle-ci et à également dénitrer ladite solution.

Ainsi, l'invention a trait à :
*un procédé de calcination d'une solution aqueuse nitrique comprenant au moins un radionucléide et éventuellement du ruthénium comprenant successivement :
   a) une étape de mise en oeuvre du procédé de traitement tel que défini ci-dessus ;
   b) une étape de calcination de la solution obtenue à l'étape a) ; et
*un procédé de vitrification d'une solution aqueuse nitrique comprenant au moins un radionucléide et éventuellement du ruthénium comprenant successivement :
   c) une étape de mise en oeuvre du procédé de calcination tel que défini ci-dessus ;
   d) une étape de mise en contact du calcinat obtenu à l'étape c) avec une fritte de verre ;
   e) une étape de chauffage du mélange obtenu à l'étape d) à une température efficace pour obtenir une fusion de celui-ci ;
   f) une étape de refroidissement du produit obtenu à l'étape e), moyennant quoi l'on obtient un verre.

L'étape de calcination b) mentionnée ci-dessus consiste, classiquement, à supprimer l'eau présente dans la solution, cette étape de calcination pouvant être mise en oeuvre par un chauffage à une température allant de 200 à 650°C. Cette étape de calcination peut être réalisée dans un four rotatif chauffé par des résistances électriques.

En vue d'une vitrification, le calcinat est ensuite mis en contact avec une fritte de verre, qui peut comprendre du SiO₂ et éventuellement un ou plusieurs oxydes choisis parmi B₂O₃, Na₂O, Al₂O₃, CaO, Fe₂O₃, NiO, CoO, ZrO₂ et les mélanges de ceux-ci.

Avant d'être refroidi conformément à l'étape f), le mélange fondu issu de l'étape e) peut être placé dans un conteneur en vue d'un stockage après refroidissement.

L'étape de refroidissement f) est une étape pouvant consister à placer le mélange fondu au repos sans chauffage, par exemple pendant au moins 24 heures, de sorte à ce que le mélange atteigne une température inférieure à la température de recristallisation du verre.

Une fois refroidi, lorsque le verre est contenu dans un conteneur, ce dernier peut être fermé par un couvercle soudé, par exemple, au moyen d'une torche à plasma automatique.

L'invention va, à présent, être décrite, en référence au mode de réalisation particulier exposé ci-dessus à titre illustratif et non limitatif.

### EXPOSÉ DÉTAILLÉ DE MODES DE RÉALISATION PARTICULIERS

### EXEMPLE

Une solution résultant de la dissolution de différents oxydes dans l'acide nitrique a été acquise auprès de la société Kemesys, CD6 Le Verdalai F-13790 Peynier. Le tableau ci-dessous présente les caractéristiques de cette solution en termes de concentrations.

| Oxydes simulants | Concentration (en g/L) |
|---|---|
| BaO | 3,908 |
| Na₂O | 74,13 |
| Cr₂O₃ | 0,731 |
| NiO | 0,636 |
| Fe₂O₃ | 2,145 |
| MnO₂ | 2,114 |
| La₂O₃ | 0,576 |
| Nd₂O₃ | 4,538 |
| Ce₂O₃ | 8,199 |
| ZrO₂ | 10,807 |
| MoO3O₃ | 7,503 |
| P₂O₅ | 4,581 |
| RuO₂ | 5,266 |
| B₂O₃ | 8,056 |
| SO₃ | 2,121 |

Les éléments chimiques présents dans cette solution ont été choisis comme étant les plus représentatifs des éléments dans certaines solutions à vitrifier. Ils sont, par ailleurs, les équivalents de leurs propres isotopes radioactifs.

En outre, la solution résultante contient 7 mol/L d'ions nitrates NO₃⁻.

Pour la suite de l'exposé, cette solution est appelée « solution modèle ».

Différents essais sont réalisés :
- un essai (dit essai REF), où l'on calcine dans un creuset 10 mL de la solution modèle à 400°C pendant 20 minutes ;
- un essai (dit essai A), où l'on ajoute à 10 mL de la solution modèle 450 mg de glucose (fourni par Sigma Aldrich), la solution résultante étant ensuite calcinée dans un creuset à 400°C pendant 20 minutes ;
- un essai (dit essai B), où l'on ajoute à 10 mL de la solution modèle 450 mg de lignine (lignine alcaline purifiée obtenue chez Sigma Aldrich), la solution résultante étant ensuite calcinée dans un creuset à 400°C pendant 20 minutes.

Après refroidissement, l'on constate que les calcinats des essais A et REF collent au fond du creuset alors que le calcinat issu de l'essai B présente un aspect granuleux et s'extrait facilement du creuset. L'ajout de lignine permet ainsi de ne pas avoir recours à l'adjonction d'adjuvants minéraux comme cela devrait être le cas pour les essais A et REF pour que les calcinats ne présentent plus le caractère collant constaté.

Afin d'évaluer dans quelle mesure le ruthénium est retenu dans le calcinat, les échantillons issus des essais A et B ont été analysés par spectroscopie à dispersion d'énergie (connue sous l'abréviation EDX). Pour ce faire, le cérium qui est présent dans la solution modèle et qui n'est pas volatil a servi de référence interne.

Le tableau ci-dessous indique les rapports molaires (Ru/Ce) obtenus pour les échantillons des essais REF, A et B.

| Essai | REF | A | B |
|---|---|---|---|
| Rapport molaire (Ru/Ce) | 0,34 | 0,49 | 0,64 |

Il apparaît, pour l'échantillon issu de l'essai B (dont la solution initiale a été traitée par de la lignine), une retenue du ruthénium beaucoup plus importante que pour celles des échantillons issus des essais A et REF.

Afin d'évaluer si les calcinats produits sont susceptibles d'être vitrifiés, il a été réalisé avec l'échantillon issu de l'essai B la synthèse d'un verre à l'aide d'une fritte de verre, dont la composition figure dans le tableau ci-dessous.

| Oxyde | Concentration massique (en %) |
|---|---|
| SiO₂ | 62,85 |
| B₂O₃ | 17,12 |
| Na₂O | 7,50 |
| Al₂O₃ | 1,00 |
| CaO | 3,87 |
| Fe₂O₃ | 3,00 |
| NiO | 0,35 |
| CoO | 0,35 |
| ZrO₂ | 1,25 |

11,25 g de fritte de verre de composition mentionnée ci-dessus ont été broyés avec 7,75 g de calcinat issu de l'essai B. Le mélange résultant est chauffé de la température ambiante à 500°C directement puis, de 500°C à 1100°C de 100°C en 100°C par palier de 30 minutes. Après refroidissement, le verre obtenu est visuellement homogène. Une coupe du verre a été réalisée et polie, pour ensuite être analysée au microscope électronique à balayage. On observe une dispersion de petites particules de RuO₂. Le verre est homogène en composition. Il est à noter également que, dans la mesure où le calcinat utilisé a été obtenu sans adjuvants minéraux (du type nitrate d'aluminium ou de fer, qui peuvent entrer classiquement jusqu'à 50% en masse dans la composition finale du calcinat), le taux d'incorporation de radionucléides simulés est le double de ce qu'il serait avec un calcinat mettant en oeuvre de tels adjuvants.

## Revendications

1. Procédé de traitement d'une solution aqueuse nitrique comprenant au moins un radionucléide et éventuellement du ruthénium comprenant une étape d'ajout à ladite solution d'un composé choisi parmi les lignines, les lignocelluloses, éventuellement sous forme de sels et les mélanges de celles-ci.

2. Procédé de calcination d'une solution aqueuse nitrique comprenant au moins un radionucléide et éventuellement du ruthénium comprenant successivement :
a) une étape de mise en oeuvre du procédé de traitement tel que défini à la revendication 1 ;
b) une étape de calcination de la solution obtenue à l'étape a).

3. Procédé de vitrification d'une solution aqueuse nitrique comprenant au moins un radionucléide et éventuellement du ruthénium comprenant successivement :
c) une étape de mise en oeuvre du procédé de calcination tel que défini à la revendication 2;
d) une étape de mise en contact du calcinat obtenu à l'étape c) avec une fritte de verre ;
e) une étape de chauffage du mélange obtenu à l'étape d) à une température efficace pour obtenir une fusion de celui-ci ;
f) une étape de refroidissement du produit obtenu à l'étape e), moyennant quoi l'on obtient un verre.

## Patentansprüche

1. Verfahren zur Verarbeitung einer wässrigen, salpetersauren Lösung, welche wenigstens ein Radionuklid und eventuell Ruthenium umfasst, umfassend einen Schritt, zu dieser Lösung eine Verbindung hinzuzugeben, welche ausgewählt ist aus den Ligninen, den Lignocellulosen, ggf. in Form von Salzen, und den Mischungen daraus.

2. Verfahren zur Kalzinierung einer wässrigen, salpetersauren Lösung, welche wenigstens ein Radionuklid und eventuell Ruthenium umfasst, umfassend nacheinander:
a) einen Schritt, das Verfahren zur Verarbeitung durchzuführen, wie es in Anspruch 1 definiert ist,
b) einen Schritt, die in Schritt a) erhaltene Lösung zu kalzinieren.

3. Verfahren zur Vitrifizierung einer wässrigen, salpetersauren Lösung, welche wenigstens ein Radionuklid und eventuell Ruthenium umfasst, umfassend nacheinander:
c) einen Schritt, das Verfahren zur Kalzinierung durchzuführen, wie es in Anspruch 2 definiert ist,
d) einen Schritt, das im Schritt c) erhaltene Kalzinat mit einer Glasfritte in Kontakt zu bringen,
e) einen Schritt, die im Schritt d) erhaltene Mischung auf eine Temperatur zu erhitzen, die wirksam ist, um eine Verschmelzung davon zu erhalten,
f) einen Schritt, das im Schritt e) erhaltene Produkt abzukühlen, wodurch ein Glas erhalten wird.

## Claims

1. A method for treating a nitric aqueous solution comprising at least one radionuclide and possibly ruthenium comprising a step for adding to said solution a compound selected from lignins, lignocelluloses, optionally as salts and mixtures thereof.

2. A method for calcining a nitric aqueous solution comprising at least one radionuclide and possibly ruthenium successively comprising:
a) a step for applying the treatment method as defined in claim 1;
b) a step for calcining the solution obtained in step a).

3. A method for vitrification of a nitric aqueous solution comprising at least one radionuclide and possibly ruthenium successively comprising:
c) a step for applying the calcination method as defined in claim 2;
d) a step for putting the calcine obtained in step c) in contact with a glass frit;
e) a step for heating the mixture obtained in step d) to an effective temperature in order to obtain melting of the latter;
f) a step for cooling the product obtained in step e), by means of which a glass is obtained.
